# EUROPÄISCHE PATENTSCHRIFT

(11) **EP 2 744 940 B1**
(45) Veröffentlichungstag und Bekanntmachung des Hinweises auf die Patenterteilung: **04.11.2020**
(21) Anmeldenummer: 12751311.7
(22) Anmeldetag: 17.08.2012
(51) Int. Cl.: D21H 17/67, D21H 21/18, D21H 19/44, D21H 17/07

(54) **HARNSTOFFHALTIGE WÄSSRIGE PAPIERSTREICHFARBEN, HARNSTOFFHALTIGE WÄSSRIGE PAPIERSTREICHFARBKOMPONENTEN UND DEREN VERWENDUNG**
UREA-CONTAINING AQUEOUS PAPERCOATING SLIPS, UREA-CONTAINING AQUEOUS PAPERCOATING SLIP COMPONENTS AND USE THEREOF
SAUCES DE COUCHAGE AQUEUSES À BASE D'URÉE, COMPOSANTS DE SAUCES DE COUCHAGE AQUEUX À BASE D'URÉE ET LEUR UTILISATION

(30) Priorität: 19.08.2011 US 201161525211 P; 19.08.2011 EP 11178067
(43) Veröffentlichungstag der Anmeldung: 25.06.2014
(73) Patentinhaber: BASF SE, 67056 Ludwigshafen am Rhein (DE)
(72) Erfinder: STEINMACHER, Thomas, 74182 Obersulm (DE); GISPERT, Norbert, 67551 Worms (DE); UTECHT, Jens, 68199 Mannheim (DE)
(74) Vertreter: BASF IP Association
(86) Internationale Anmeldenummer: PCT/EP2012/066077
(87) Internationale Veröffentlichungsnummer: WO 2013/026788

(56) Entgegenhaltungen:
- EP-A1- 0 002 044
- EP-A1- 0 405 918
- EP-A1- 0 415 385
- EP-A1- 0 899 378
- EP-A1- 1 467 022
- EP-A2- 0 758 696
- EP-A2- 0 764 739
- EP-A2- 1 306 484
- EP-A2- 2 036 958
- WO-A1-96/11989
- WO-A1-99/64467
- WO-A1-2004/061014
- WO-A1-2008/071687
- WO-A1-2008/150647
- DE-A1- 10 238 176
- US-A- 2 700 621
- US-A- 3 352 705
- US-A- 3 779 861
- US-A- 4 676 836
- US-A- 4 826 536
- US-A- 5 270 119
- US-A- 5 498 658
- US-A1- 2006 254 738
- US-A1- 2007 082 212
- US-A1- 2009 250 183
- US-A1- 2010 203 318
- US-A1- 2011 027 600
- US-B1- 6 387 506

## Beschreibung

Die Erfindung betrifft die Verwendung von Harnstoff zur Reduzierung der für die Trocknung von mit wässriger Papierstreichfarbe gestrichenem Papier benötigten Energiemenge und/oder zur Reduzierung der Viskosität von Papierstreichfarben, sowie für diese Verwendung geeignete wässrige Zusammensetzungen in Form von wässrigen Papierstreichfarben und harnstoffhaltigen wässrigen Papierstreichfarbkomponenten mit jeweils einem bestimmten Gehalt an Harnstoff H2N-CO-NH2.

Die Herstellung von Papier ist ein sehr energieintensiver Prozess. So werden bei der Herstellung von einer Tonne Papier ca. 2300 bis 2600 kWh Energie benötigt. Bei der der Papierveredelung entfällt ein erheblicher Teil der benötigten Energiemenge auf das Trocknen des mit einer wässrigen Papierstreichfarbe gestrichenen Papiers. Die Hersteller bemühen sich, Papierstreichfarben mit einem möglichst geringen Wassergehalt, d.h. mit einem möglichst hohen Feststoffgehalt einzusetzen, um die benötigte Trocknungsenergie möglichst gering zu halten, Wenn z.B. täglich 500 Tonnen Streichfarbe mit einem Ausgangsfeststoffgehalt von 66 % verarbeitet werden, führt die Erhöhung des Feststoffgehaltes um bereits 1% dazu, dass 7,5 Tonnen Wasser weniger durch Trocknung entzogen werden müssen. Die eingesparte Trocknungsenergie (bei 100 % Wirkungsgrad) beträgt dann ca. 5 MWh / Tag.

Allerdings sind der Erhöhung des Feststoffgehalts von Streichfarben Grenzen gesetzt, da mit höherem Feststoffgehalt die Viskosität einer gegebenen Streichfarbe unter niedriger Scherung (low shear Viskosität) und hoher Scherung (high shear Viskosität) stark ansteigt und somit die Verarbeitbarkeit im Extremfall nicht mehr möglich ist. Außerdem besteht ein bedarf, die Papierqualität, insbesondere die Glätte eines beschichteten Papiers weiter zu verbessern. Weiterhin besteht ein Bedarf, bei Bindemitteldispersionen für Papierstreichfarben die Calciumionenstabilität, d.h. die Verhinderung von durch Calciumionen verursachter Koagulation weiter zu verbessern.

Der Einsatz von geringen Mengen Harnstoff in Papierstreichfarben oder in Komponenten für die Herstellung von Papierstreichfarben ist für verschiedene Zwecke bekannt, z.B. aus JP 2002-235296, JP 2001-181996, JP 2008-190070, JP 2008-190071, WO 2004/026927, DE 19936476 oder DE 2715864. Harnstoffhaltige Polymerdispersionen sind aus der US 2008/234415 und der JP 2003-49390 bekannt.

### Rus/sm

Die US 2007/0082212 lehrt Spezialpapier auf Basis eines nichtsauren Rohpapiers, das mit einer Papierstreichmasse beschichtet wurde, die Ton als Pigment enthält. Weiterhin sind Additive enthalten, die auch Rheologiehilfsmittel sein können.

Der Erfindung liegt die Aufgabe zugrunde, eine höhere Energieeffizienz bei der Herstellung von gestrichenem Papier zu ermöglichen bzw. wässrige Papierstreichfarben und wässrige Zusammensetzungen für die Herstellung von Papierstreichfarben zur Verfügung zu stellen, welche die Formulierung von Papierstreichfarben mit einem erhöhten Feststoffgehalt ermöglichen, ohne dass dabei die Viskosität ansteigt oder wobei die Viskosität sogar abgesenkt wird. Gleichzeitig sollte die Auftragbarkeit von Papierstreichfarben und die Qualität des gestrichenen Papiers, insbesondere die Glätte möglichst verbessert werden und die Calciumionenstabilität sollte verbessert werden.

Überraschenderweise wurde gefunden, dass Harnstoff, insbesondere wenn er in größeren Mengen, vorzugsweise in einer Menge von bis zu 100% der maximal in der jeweiligen Zusammensetzung löslichen Menge eingesetzt wird, verwendet werden kann, um den Feststoffgehalt zu erhöhen zur Reduzierung der für die Trocknung von mit wässriger Papierstreichfarbe gestrichenem Papier benötigten Energiemenge und/oder zur Reduzierung der Viskosität von Papierstreichfarben. Gleichzeitig lässt sich auch die Qualität des gestrichenen Papiers, insbesondere die Glätte, erhöhen.

Die Aufgabe wird erfindungsgemäß gelöst durch eine wässrige Zusammensetzungen in Form einer wässrigen Papierstreichfarben mit einem Feststoffgehalt von mindestens 72 Gew.-%, enthaltend
- mindestens ein als Bindemittel für Papierstreichfarben geeignetes Polymer mit einer Glasübergangstemperatur Tg von kleiner als 50 °C,
- mindestens 60 Gew.-% anorganische Pigmente bezogen auf den Gesamtfeststoffgehalt,
- mindestens 5 Gew.-Teile Harnstoff, bezogen auf 100 Gew.-Teile Pigment und optional weitere Additive.

Die wässrigen Zusammensetzungen sind vorzugsweise geeignet für die Verwendung zur Reduzierung der für die Trocknung von mit wässriger Papierstreichfarbe gestrichenem Papier benötigten Energiemenge und/oder zur Reduzierung der Viskosität von Papierstreichfarben und/oder zur Erhöhung der Glätte von gestrichenem Papier. Vergleichsstandard ist dabei jeweils die entsprechende harnstofffreie Zusammensetzung.

Bevorzugte wässrige Bindemitteldispersionen enthalten Harnstoff H2N-CO-NH2 in einer Menge von 1 bis 100% oder 20 bis 100% oder 50 bis 100% oder 70 bis 100% oder 90 bis 100% der maximal in der Zusammensetzung löslichen Menge. Der Feststoffgehalt der wässrigen Bindemitteldispersionen beträgt vorzugsweise mindestens 50 Gew.% oder mindestens 60 Gew.%

Die in den Streichfarben und Bindemitteldispersionen als Bindemittel einsetzbaren Polymere sind herstellbar als Emulsionspolymerisat durch radikalisch initiierte Emulsionspolymerisation aus einem oder mehreren ethylenisch ungesättigten, radikalisch polymerisierbaren Monomeren, wobei die Polymerisation der Monomeren in Gegenwart einer Molekulargewichtsreglerzusammensetzung erfolgen kann. Die polymeren Bindemittel haben eine Glasübergangstemperatur Tg von kleiner als 50 °C, vorzugsweise kleiner 30°C. Die Glasübergangstemperatur lässt sich bestimmen durch Differential Scanning Calorimetrie (ASTM D 3418-08, sogenannte "midpoint temperature").

Geeignete ethylenisch ungesättigte, radikalisch polymerisierbare Monomere können ausgewählt sein aus der Gruppe bestehend aus vinylaromatischen Verbindungen, konjugierten aliphatischen Dienen, ethylenisch ungesättigten Säuren, ethylenisch ungesättigten Carbonsäureamiden, ethylenisch ungesättigten Carbonsäurenitrilen, Vinylestern von gesättigten C₁- bis C₂₀-Carbonsäuren, Estern der Acrylsäure oder der Methacrylsäure mit einwertigen C₁- bis C₂₀-Alkoholen, Allylestern gesättigter Carbonsäuren, Vinylethern, Vinylketonen, Dialkylestern ethylenisch ungesättigter Dicarbonsäuren, N-Vinylpyrrolidon, N-Vinylpyrrolidin, N-Vinylformamid, N,N-Dialkylaminoalkylacrylamiden, N,N-Dialkylaminoalkylmethacrylamiden, N,N-Dialkylaminoalkylacrylaten, N,N-Dialkylaminoalkylmethacrylaten, Vinylhalogeniden, aliphatischen Kohlenwasserstoffen mit 2 bis 8 C Atomen und ein oder zwei Doppelbindungen oder Mischungen dieser Monomeren.

Das Emulsionspolymerisat besteht vorzugsweise zu mindestens 40 Gew.-%, bevorzugt zu mindestens 60 Gew.-%, besonders bevorzugt zu mindestens 80 Gew.-% aus sogenannten Hauptmonomeren. Die Hauptmonomeren sind ausgewählt aus C1-C20-Alkyl(meth)acrylaten, Vinylestern von bis zu 20 C-Atome enthaltenden Carbonsäuren, Vinylaromaten mit bis zu 20 C-Atomen, ethylenisch ungesättigten Nitrilen, Vinylhalogeniden, Vinylethern von 1 bis 10 C-Atome enthaltenden Alkoholen, aliphatischen Kohlenwasserstoffen mit 2 bis 8 C-Atomen und ein oder zwei Doppelbindungen oder Mischungen dieser Monomeren. Zu nennen sind z. B. (Meth)acrylsäurealkylester mit einem C1-C10-Alkylrest, wie Methylmethacrylat, Methylacrylat, n-Butylacrylat, Ethylacrylat und 2-Ethylhexylacrylat. Insbesondere sind auch Mischungen der (Meth)acrylsäurealkylester geeignet. Vinylester von Carbonsäuren mit 1 bis 20 C-Atomen sind z. B. Vinyllaurat, Vinylstearat, Vinylpropionat, Versaticsäurevinylester und Vinylacetat. Als vinylaromatische Verbindungen kommen Vinyltoluol, alpha- und p-Methylstyrol, alpha-Butylstyrol, 4-n-Butylstyrol, 4-n-Decylstyrol und vorzugsweise Styrol in Betracht. Beispiele für Nitrile sind Acrylnitril und Methacrylnitril. Die Vinylhalogenide sind mit Chlor, Fluor oder Brom substituierte ethylenisch ungesättigte Verbindungen, bevorzugt Vinylchlorid und Vinylidenchlorid. Als Vinylether zu nennen sind z. B. Vinylmethylether oder Vinylisobutylether. Bevorzugt wird Vinylether von 1 bis 4 C-Atome enthaltenden Alkoholen. Als Kohlenwasserstoffe mit 2 bis 8 C-Atomen und ein oder zwei olefinischen Doppelbindungen seien Ethylen, Propylen, Butadien, Isopren und Chloropren genannt.

Bevorzugte Hauptmonomere sind C1-C10-Alkyl(meth)acrylate und Mischungen der Alkyl(meth)-acrylate mit Vinylaromaten, insbesondere Styrol (zusammenfassend auch als Polyacrylat-Bindemittel bezeichnet) oder Kohlenwasserstoffe mit 2 Doppelbindungen, insbesondere Butadien, oder Gemische von derartigen Kohlenwasserstoffen mit Vinylaromaten, insbesondere Styrol (zusammenfassen auch als Polybutadien-Bindemittel bezeichnet). Bei Polybutadien-Bindemitteln kann das Gewichtsverhältnis von Butadien zu Vinylaromaten (insbesondere Styrol) z. B. 10:90 bis 90:10, vorzugsweise 20:80 bis 80:20 betragen. Besonders bevorzugt sind Polybutadien-Bindemittel.

Neben den Hauptmonomeren kann das Polymer weitere Monomere enthalten, z. B. Monomere mit Carbonsäure, Sulfonsäure oder Phosphonsäuregruppen. Bevorzugt sind Carbonsäuregruppen. Genannt seien z. B. Acrylsäure, Methacrylsäure, Itaconsäure, Maleinsäure oder Fumarsäure und Aconitsäure. Der Gehalt an ethylenisch ungesättigten Säuren im Emulsionspolymerisat ist im Allgemeinen kleiner oder gleich 10 Gew.-%. Weitere Monomere sind z. B. auch Hydroxylgruppen enthaltende Monomere, insbesondere C1-C10-Hydroxyalkyl(meth)acrylate, oder Amide wie (Meth)acrylamid.

In einer Ausführungsform der Erfindung ist das Polymerisat zu mindestens 60 Gew. % aus Butadien oder Mischungen von Butadien und Styrol oder zu mindestens 60 Gew. % aus C1 bis C20 Alkyl(meth)acrylaten oder Mischungen von C1 bis C20 Alkyl(meth)acrylaten und Styrol aufgebaut.

### Bevorzugte polymere Bindemittel sind

(a) Copolymere aus (a1) 19,9 bis 80 Gew.-Teile mindestens einer vinylaromatischen Verbindung, vorzugsweise Styrol oder Methylstyrol, (a2) 19,9 bis 80 Gew.-Teile mindestens eines konjugierten aliphatischen Diens, vorzugsweise Butadien, (a3) 0,1 bis 10 Gew.-Teile mindestens einer ethylenisch ungesättigten Säure, vorzugsweise Acrylsäure und/oder Methacrylsäure und (a4) 0 bis 20 Gew.-Teile mindestens eines anderen monoethylenisch ungesättigten Monomeren, wobei die Summe der Gew.-Teile der Monomeren (a1) bis (a4) 100 beträgt
(b) Copolymere aus (b1) 19,9 bis 80 Gew.-Teilen mindestens einer vinylaromatischen Verbindung, vorzugsweise Styrol oder Methylstyrol, (b2) 19,9 bis 80 Gew.-Teilen mindestens eines Acrylatmonomers ausgewählt aus C1- bis C10-Alkylacrylaten und C1- bis C10-Alkylmethacrylaten, vorzugsweise Methylacrylat, Ethylacrylat, n-Butylacrylat, Ethylhexylacrylat, Propylheptylacrylat oder deren Gemisch, (b3) 0,1 bis 10 Gew.-Teilen mindestens einer ethylenisch ungesättigten Säure, vorzugsweise Acrylsäure und/oder Methacrylsäure und (a4) 0 bis 20 Gew.-Teile mindestens eines anderen monoethylenisch ungesättigten Monomeren, wobei die Summe der Gew.-Teile der Monomeren (a1) bis (a4) 100 beträgt.
(c) Copolymere aus Vinylacetat und mindestens einem (Meth)acrylatmonomer, ausgewählt aus C1- bis C10-Alkylacrylaten und C1- bis C10-Alkylmethacrylaten und
(d) Ethylen/Vinylacetat Copolymere.

In einer Ausführungsform der Erfindung werden als Monomere
(A1) 19,8 bis 80 Gew.-Teile, vorzugsweise 25 bis 70 Gew.-Teile mindestens einer vinylaromatischen Verbindung,
(B1) 19,8 bis 80 Gew.-Teile, vorzugsweise 25 bis 70 Gew.-Teile mindestens eines konjugierten aliphatischen Diens,
(C1) 0,1 bis 15 Gew.-Teile mindestens einer ethylenisch ungesättigten Säure und
(D1) 0 bis 20 Gew.-Teile, vorzugsweise 0,1 bis 15 Gew.-Teile mindestens eines weiteren, von den Monomeren (A1) bis (C1) verschiedenen monoethylenisch ungesättigten Monomeren
eingesetzt, wobei die Summe der Gew.-Teile der Monomeren (A1) bis (D1) 100 beträgt.

In einer Ausführungsform der Erfindung werden als Monomere
(A2) 19,8 bis 80 Gew.-Teile, vorzugsweise 25 bis 70 Gew.-Teile mindestens einer vinylaromatischen Verbindung,
(B2) 19,8 bis 80 Gew.-Teile, vorzugsweise 25 bis 70 Gew.-Teile mindestens eines Monomeren ausgewählt aus C1- bis C18-Alkylestern der Acrylsäure und C1- bis C18-Alkylestern der Methacrylsäure,
(C2) 0,1 bis 15 Gew.-Teile mindestens einer ethylenisch ungesättigten Säure und
(D2) 0 bis 20 Gew.-Teile, vorzugsweise 0,1 bis 15 Gew.-Teile mindestens eines weiteren, von den Monomeren (A2) bis (C2) verschiedenen monoethylenisch ungesättigten Monomeren
eingesetzt, wobei die Summe der Gew.-Teile der Monomeren (A2) bis (D2) jeweils 100 beträgt.

Als Monomere der Gruppe (A1) bzw. (A2) kommen vinylaromatische Verbindungen in Betracht, z.B. Styrol, α-Methylstyrol und/oder Vinyltoluol und deren Gemisch. Aus dieser Gruppe von Monomeren wird vorzugsweise Styrol verwendet. 100 Gew.-Teile der bei der Polymerisation insgesamt eingesetzten Monomermischungen enthalten beispielsweise 19,8 bis 80 Gew.-Teile und vorzugsweise 25 bis 70 Gew.-Teile mindestens eines Monomers der Gruppe (A1) bzw. (A2).

Monomere der Gruppe (B1) sind beispielsweise Butadien-1,3, Isopren, Pentadien-1,3, Dimethylbutadien-1,3 und Cyclopentadien. Aus dieser Gruppe von Monomeren setzt man vorzugsweise Butadien-1,3 und/oder Isopren ein. 100 Gew.-Teile der Monomermischungen, die bei der Emulsionspolymerisation insgesamt eingesetzt werden, enthalten beispielsweise 19,8 bis 80 Gew.-Teile, vorzugsweise 25 bis 70 Gew.-Teile und insbesondere 25 bis 60 Gew.-Teile mindestens eines Monomers der Gruppe (B1).

Monomere der Gruppe (C1) bzw. (C2) sind beispielsweise ethylenisch ungesättigte Carbonsäuren, ethylenisch ungesättigte Sulfonsäuren und Vinylphosphonsäure und Salze dieser Säuren. Als ethylenisch ungesättigte Carbonsäuren werden vorzugsweise 3 bis 6 C-Atome im Molekül aufweisende α,β-monoethyienisch ungesättigte Mono- und Dicarbonsäuren eingesetzt. Beispiele hierfür sind Acrylsäure, Methacrylsäure, Itaconsäure, Maleinsäure, Fumarsäure, Crotonsäure, Vinylessigsäure und Vinylmilchsäure. Als ethylenisch ungesättigte Sulfonsäuren eignen sich beispielsweise Vinylsulfonsäure, Styrolsulfonsäure, Acrylamidomethylpropansulfonsäure, Sulfopropylacrylat und Sulfopropylmethacrylat. Besonders bevorzugt sind Acrylsäure und Methacrylsäure, insbesondere Acrylsäure. Die Säuregruppen enthaltenden Monomeren der Gruppe (C1) bzw. (C2) können in Form der freien Säuren sowie in partiell oder vollständig mit geeigneten Basen neutralisierter Form bei der Polymerisation eingesetzt werden. Vorzugsweise verwendet man Natronlauge, Kalilauge oder Ammoniak als Neutralisationsmittel. 100 Gew.-Teile der Monomermischungen, die bei der Emulsionspolymerisation eingesetzt werden, enthalten beispielsweise 0,1 bis 15 Gew.-Teile, vorzugsweise 0,1 bis 10 Gew.-Teile oder 1 bis 8 Gew.-Teile mindestens eines Monomers der Gruppe (C1) bzw. (C2).

Als Monomere der Gruppe (B2) kommen Ester der Acrylsäure und der Methacrylsäure mit einwertigen C₁- bis C₁₈-Alkoholen wie Methylacrylat, Methylmethacrylat, Ethylacrylat, Ethylmethacrylat, n-Propylacrylat, n-Propylmethacrylat, Isopropylacrylat, Isopropylmethacrylat, n-Butylacrylat, n-Butylmethacrylat, Isobutylacrylat, Isobutylmethacrylat, sec.-Butylacrylat. sec.-Butylmethacrylat, tert.-Butylacrylat, tert.-Butylmethacrylat, Pentylacrylate, Pentylmethacrylate, 2-Ethylhexylacrylat, 2-Ethylhexylmethacrylat in Betracht. 100 Gew.-Teile der bei der Polymerisation insgesamt eingesetzten Monomermischungen enthalten beispielsweise 19,8 bis 80 Gew.-Teile und vorzugsweise 25 bis 70 Gew.-Teile mindestens eines Monomers der Gruppe (B2).

Als Monomere der Gruppe (D2) kommen andere monoethylenisch ungesättigte Verbindungen in Betracht. Beispiele hierfür sind ethylenisch ungesättigte Carbonsäureamide wie insbesondere Acrylamid und Methacrylamid, ethylenisch ungesättigte Carbonsäurenitrile wie insbesondere Acrylnitril und Methacrylnitril, Vinylester von gesättigten C₁- bis C₁₈-Carbonsäuren, vorzugsweise Vinylacetat, Allylester gesättigter Carbonsäuren, Vinylether, Vinylketone, Dialkylester ethylenisch ungesättigter Dicarbonsäuren, N-Vinylpyrrolidon, N-Vinylpyrrolidin, N-Vinylformamid, N,N-Dialkylaminoalkylacrylamide, N,N-Dialkylaminoalkylmethacrylamide, N,N-Dialkylaminoalkylacrylate, N,N-Dialkylaminoalkylmethacrylate, Vinylchlorid und Vinylidenchlorid. Als Monomere der Gruppe (D1) kommen die Monomere der Gruppe (D2) und außerdem Ester der Acrylsäure und der Methacrylsäure mit einwertigen C₁- bis C₁₈-Alkoholen wie Methylacrylat, Methylmethacrylat, Ethylacrylat, Ethylmethacrylat, n-Propylacrylat, n-Propylmethacrylat, Isopropylacrylat, Isopropylmethacrylat, n-Butylacrylat, n-Butylmethacrylat, Isobutylacrylat, Isobutylmethacrylat, sec.-Butylacrylat. sec.-Butylmethacrylat, tert.-Butylacrylat, tert.-Butylmethacrylat, Pentylacrylate, Pentylmethacrylate, 2-Ethylhexylacrylat, 2-Ethylhexylmethacrylat in Betracht. Diese Gruppe von Monomeren wird gegebenenfalls zur Modifizierung der Polymeren eingesetzt. 100 Gew.-Teile der bei der Emulsionspolymerisation eingesetzten Monomermischungen enthalten beispielsweise 0 bis 20 Gew.-Teile, oder 0,1 bis 15 Gew.-Teile und insbesondere 0,5 bis 10 Gew.-Teile mindestens eines Monomers der Gruppe (D1) bzw. (D2).

In einer Ausführungsform der Erfindung werden die weiteren Monomeren (D1) und (D2) in Mengen von jeweils 0,1-15 Gew.-Teilen eingesetzt; die vinylaromatische Verbindung ist ausgewählt aus Styrol, Methylstyrol und deren Gemisch; das konjugierte aliphatische Dien ist ausgewählt aus 1,3-Butadien, Isopren und deren Gemisch; und die ethylenisch ungesättigte Säure ist ausgewählt aus einer oder mehrerer Verbindungen der Gruppe bestehend aus Acrylsäure, Methacrylsäure, Itaconsäure, Maleinsäure, Fumarsäure, Crotonsäure, Vinylessigsäure, Vinylmilchsäure, Vinylsulfonsäure, Styrolsulfonsäure, Acrylamidomethylpropansulfonsäure, Sulfopropylacrylat, Sulfopropylmethacrylat, Vinylphosphonsäure und Salzen dieser Säuren.

Bei der Emulsionspolymerisation verwendet man üblicherweise Initiatoren, die unter den Reaktionsbedingungen Radikale bilden. Die Initiatoren werden beispielsweise in Mengen bis zu 2 Gew.-%, vorzugsweise zu mindestens 0,9 Gew.-%, z.B. von 1,0 bis 1,5 Gew.-%, bezogen auf die zu polymerisierenden Monomeren, eingesetzt. Geeignete Polymerisationsinitiatoren sind z.B. Peroxide, Hydroperoxide, Wasserstoffperoxid, Natrium- oder Kaliumpersulfat, Redoxkatalysatoren und Azoverbindungen wie 2,2-Azobis(4-methoxy-2,4-dimethylvaleronitril), 2,2-Azo-bis(2,4-dimethylvaleronitril) und 2,2-Azobis(2-amidinopropan)dihydrochlorid. Beispiele für weitere geeignete Initiatoren sind Dibenzoylperoxid, tert.-Butylperpivalat, tert.-Butyl-per-2-ethyl-hexanoat, Di-tert.-butylperoxid, Diamylperoxid, Dioctanoylperoxid, Didecanoylperoxid, Dilauroylperoxid, Bis(o-toluyl)peroxid, Succinylperoxid, tert.-Butalperacetat, tert.-Butylpermaleinat, tert.-Butylperisobutyrat, tert.-Butylperpivalat, tert.-Butylperoctoat, tert.-Butylperbenzoat, tert.-Butylhydroperoxid, Azo-bis-isobutyronitril, 2,2'-Azo-bis-(2-methylbutyronitril), 2,2'-Azobis(2,4-di-methylvaleronitril) und 2,2'-Azobis(N,N'-dimethylenisobutyroamidin)dihydrochlorid. Bevorzugt sind Initiatoren ausgewählt aus der Gruppe der Peroxodisulfate, Peroxosulfate, Azoinitiatoren, organischen Peroxide, organischen Hydroperoxide und Wasserstoffperoxid. Besonders bevorzugt werden wasserlösliche Initiatoren eingesetzt, z. B. Natriumpersulfat, Kaliumpersulfat, Ammoniumpersulfat, Natriumperoxodisulfat, Kaliumperoxodisulfat und/oder Ammoniumperoxodisulfat. Man kann die Polymerisation auch mit Hilfe energiereicher Strahlen wie Elektronenstrahlen oder durch Bestrahlen mit UV-Licht initiieren.

Die Menge an Molekulargewichtsreglern beträgt beispielsweise 0,01 bis 5, vorzugsweise 0,1 bis 1 Gew.-%, bezogen auf die bei der Polymerisation eingesetzten Monomeren. Die Regler werden vorzugsweise zusammen mit den Monomeren zudosiert. Sie können jedoch auch teilweise oder vollständig in der Vorlage anwesend sein. Sie können auch stufenweise gegenüber den Monomeren versetzt zudosiert werden.

Um die Dispergierung der Monomeren in dem wässrigen Medium zu unterstützen, kann man die üblicherweise als Dispergiermittel eingesetzten Schutzkolloide und/oder Emulgatoren verwenden. Eine ausführliche Beschreibung geeigneter Schutzkolloide findet man in Houben-Weyl, Methoden der organischen Chemie, Band XIV/1, Makromolekulare Stoffe, Georg-Thieme-Verlag, Stuttgart, 1961, Seiten 411 bis 420. Als Emulgatoren kommen grenzflächenaktive Stoffe in Betracht, deren zahlenmittleres Molekulargewicht üblicherweise unterhalb von 2000 g/mol oder vorzugsweise unterhalb von 1500 g/mol liegt, während das zahlenmittlere Molekulargewicht der Schutzkolloide oberhalb von 2000 g/mol liegt, beispielsweise von 2000 bis 100000 g/mol , insbesondere von 5000 bis 50000 g/mol. Geeignete Emulgatoren sind beispielsweise ethoxylierte C₈- bis C₃₆-Fettalkohole mit einem Ethoxylierungsgrad von 3 bis 50, ethoxylierte Mono-, Di- und Tri- C₄- bis C₁₂-Alkylphenole mit einem Ethoxylierungsgrad von 3 bis 50, Alkalimetallsalze von Dialkylestern der Sulfobernsteinsäure, Alkalimetall- und Ammoniumsalze von C₈- bis C₁₂-Alkylsulfaten, Alkalimetall- und Ammoniumsalze von C₁₂- bis C₁₈-Alkylsulfonsäuren und Alkalimetall- und Ammoniumsalze von Cg- bis C₁₈-Alkylarylsulfonsäuren. Kationaktive Emulgatoren sind z.B. Verbindungen mit mindestens einer Amino- oder Ammoniumgruppe und mindestens einer C8-C22-Alkylgruppe. Falls Emulgatoren und/oder Schutzkolloide als Hilfsmittel zum Dispergieren der Monomeren mit verwendet werden, betragen die davon verwendeten Mengen beispielsweise 0,1 bis 5 Gew.-%, bezogen auf die Monomeren.

Geeignete Schutzkolloide sind beispielsweise abgebaute Stärke, insbesondere Maltodextrin. Als Ausgangstärken zur Herstellung der abgebauten Stärken eignen sich alle nativen Stärken wie Stärken aus Mais, Weizen, Hafer, Gerste, Reis, Hirse, Kartoffeln, Erbsen, Tapioka, Sorghum oder Sago. Von Interesse sind außerdem solche natürlichen Stärken, die einen hohen Amylopektingehalt aufweisen wie Wachsmaisstärke und Wachskartoffelstärke. Der Amylopektingehalt dieser Stärken liegt oberhalb von 90 %, meistens bei 95 bis 100 %. Auch chemisch durch Veretherung oder Veresterung modifizierte Stärken können zur Herstellung der erfindungsgemäßen Polymerdispersionen eingesetzt werden. Solche Produkte sind bekannt und im Handel erhältlich. Sie werden beispielsweise durch Veresterung von nativer Stärke oder abgebauter nativer Stärke mit anorganischen oder organischen Säuren, deren Anhydriden oder Chloriden hergestellt. Von besonderem Interesse sind phosphatierte und acetylierte abgebaute Stärken. Die gängigste Methode zur Veretherung von Stärken besteht in der Behandlung von Stärke mit organischen Halogenverbindungen, Epoxiden oder Sulfaten in wässriger alkalischer Lösung. Bekannte Stärkeether sind Alkylether, Hydroxyalkylether, Carboxyalkylether und Allylether. Außerdem eignen sich die Umsetzungsprodukte von Stärken mit 2,3-Epoxipropyltrimethylammoniumchlorid. Besonders bevorzugt sind abgebaute native Stärken, insbesondere zu Maltodextrin abgebaute native Stärken. Weitere geeignete Stärken sind kationisch modifizierte Stärken, d.h. Stärkeverbindungen, welche Aminogruppen oder Ammoniumgruppen aufweisen. Die abgebauten Stärken haben beispielsweise eine intrinsische Viskosität ηᵢ von weniger als 0,07 dl/g oder weniger als 0,05 dl/g. Die intrinsische Viskosität ηᵢ der abgebauten Stärken liegt vorzugsweise in dem Bereich von 0,02 bis 0,06 dl/g. Die intrinsische Viskosität ηᵢ wird bestimmt gemäß DIN EN1628 bei einer Temperatur von 23 °C.

In einer Ausführungsform der Erfindung erfolgt die Emulsionspolymerisation in Gegenwart von Saatpartikeln. Die Vorlage enthält dann Polymersaat, insbesondere eine Polystyrolsaat, d.h. eine wässrige Dispersion von feinteiligem Polymer, vorzugsweise Polystyrol, mit einem Teilchendurchmesser von 20 bis 40 nm.

Die Emulsionspolymerisation erfolgt in einem wässrigen Medium. Hierbei kann es sich z.B. um vollständig entsalztes Wasser handeln oder auch um Mischungen aus Wasser und einem damit mischbaren Lösemittel wie Methanol, Ethanol oder Tetrahydrofuran. Sobald die jeweils gewünschte Polymerisationstemperatur erreicht ist oder innerhalb einer Zeitspanne von 1 bis 15 Minuten, vorzugsweise 5 bis 15 Minuten nach dem Erreichen der Polymerisationstemperatur beginnt man mit dem Dosieren der Monomeren. Sie können beispielsweise kontinuierlich innerhalb von beispielsweise 60 Minuten bis zu 10 Stunden, meistens innerhalb von 2 bis 4 Stunden in den Reaktor gepumpt werden. Vorzugsweise wird das Reaktionsgemisch in der Vorlage auf die erforderliche Temperatur erhitzt, bei der die Polymerisation abläuft. Diese Temperaturen betragen beispielsweise 80 bis 130°C, vorzugsweise 85 bis 120°C. Die Polymerisation kann auch unter Druck durchgeführt, z.B. bei Drücken bis zu 15 bar, z.B. bei 2 bis 10 bar. Die Monomerzufuhr kann als Batchprozess, kontinuierlich oder stufenweise erfolgen.

Nach Abschluss der Polymerisation kann man optional weiteren Initiator zum Reaktionsgemisch zugeben und eine Nachpolymerisation bei gleicher, niedrigerer oder auch höherer Temperatur wie bei der Hauptpolymerisation durchführen. Um die Polymerisationsreaktion zu vervollständigen reicht es in den meisten Fällen, das Reaktionsgemisch nach Zugabe sämtlicher Monomeren noch beispielsweise 1 bis 3 Stunden bei der Polymerisationstemperatur zu rühren. Der pH-Wert kann bei der Polymerisation beispielsweise 1 bis 5 betragen. Nach der Polymerisation wird der pH-Wert beispielsweise auf einen Wert zwischen 6 und 7 eingestellt. Man erhält eine wässrige Polymerdispersion, deren dispergierte Teilchen einen mittleren Teilchendurchmesser von vorzugsweise 80 bis 200 nm aufweisen. Der mittlere Teilchendurchmesser der Polymerteilchen kann durch dynamische Lichtstreuung an einer 0,005 bis 0,01 Gew.-%ige wässrigen Polymerdispersion bei 23°C mit Hilfe eines Autosizers IIC der Fa. Malvern Instruments, England, ermittelt werden. Die Angaben beziehen sich jeweils auf den mittleren Durchmesser der Kumulantenauswertung (cumulant z-average) der gemessenen Autokorrelationsfunktion gemäß IOS-Norm 13321.

Die Herstellung der harnstoffhaltigen Bindemitteldispersion kann dadurch erfolgen, dass die gewünschte Menge Harnstoff (vorzugsweise 50-100% der maximal löslichen Menge) in eine harnstofffreie Bindemitteldispersion gelöst wird. Der Harnstoff kann aber auch ganz oder teilweise bereits vor der Polymerisation der Monomere zugegeben werden. In einer bevorzugten Ausführungsform wird zumindest ein Teil des Harnstoffs während der Polymerisation zugegeben. Dieses Verfahren hat den Vorteil dass aufgrund der Lösungsenthalpie von Harnstoff in Wasser dem Reaktionsmedium Reaktionswärme entzogen wird und dementsprechend der Aufwand für eine externe Kühlung reduziert werden kann.

Die Pigmente und beliebige Mischungen derselben sind in den Pigmentaufschlämmungen in Wasser dispergiert. In Betracht kommen insbesondere Weißpigmente. Geeignete Pigmente sind beispielsweise Metallsalzpigmente wie z.B. Calciumsulfat, Calciumaluminatsulfat, Bariumsulfat, Magnesiumcarbonat und Calciumcarbonat, wovon Carbonatpigmente, insbesondere Calciumcarbonat bevorzugt sind. Das Calciumcarbonat kann gemahlenes Calciumcarbonat (GCC, natural ground calcium carbonate), ausgefälltes Calciumcarbonat (PCC, precipitated calcium carbonate), Kalk oder Kreide sein. Geeignete Calciumcarbonatpigmente sind z.B. verfügbar als Covercarb® 60, Hydrocarb® 60 oder Hydrocarb® 90 ME. Weitere geeignete Pigmente sind z.B. Kieselsäuren, Aluminiumoxide, Aluminiumhydrat, Silikate, Titandioxid, Zinkoxid, Kaolin, Tonerde, Talkum oder Siliziumdioxid. Geeignete weitere Pigmente sind z.B. verfügbar als Capim® MP 50 (Clay), Hydragloss® 90 (Clay) oder Talcum C10. Vorzugsweise sind die Pigmente ausgewählt aus der Gruppe bestehend aus Calciumsulfat, Calciumaluminatsulfat, Bariumsulfat, Magnesiumcarbonat, Calciumcarbonat, Kieselsäuren, Aluminiumoxide, Aluminiumhydrat, Silikaten, Titandioxid, Zinkoxid, Kaolin, Tonerde, Talkum und Siliziumdioxid.

Die Herstellung der wässrigen Pigmentaufschlämmung kann dadurch erfolgen, dass die Pigmente zusammen mit zumindest einem Teil des Harnstoffs vermahlen werden oder dass der Harnstoff in eine harnstofffreie wässrige Pigmentaufschlämmung eingebracht wird.

Unter Stärke soll in diesem Zusammenhang jegliche native, modifizierte oder abgebau- te Stärke verstanden werden. Native Stärken können aus Amylose, Amylopektin oder deren Gemischen bestehen. Bei modifizierten Stärken kann es sich um oxidierte Stär- ke, Stärkeester oder Stärkeether handeln. Durch Hydrolyse kann das Molgewicht der Stärke verringert werden (abgebaute Stärke). Als Abbauprodukte kommen Oligosaccharide oder Dextrine in Betracht. Bevorzugte Stärken sind Getreide-, Mais-und Kartoffelstärke. Besonders bevorzugt sind Getreide- und Maisstärke, ganz besonders bevorzugt Getreidestärke.

Die wässrige Stärkezusammensetzung kann dadurch hergestellt werden, dass die Stärke in Wasser in Gegenwart von mindestens einem Teil des Harnstoffs über den Gelierungspunkt der Stärke erwärmt wird oder dass Harnstoff in eine harnstofffreie, wässrige Stärkezusammensetzung, die über ihren Gelierungspunkt erwärmt wurde, eingebracht wird.

Bevorzugte wässrige Papierstreichfarben enthalten Harnstoff H2N-CO-NH2 in einer Menge von 50 bis 100% oder 70 bis 100% oder 90 bis 100% der maximal in der Zusammensetzung löslichen Menge. Bezogen auf 100 Gew.-Teile Pigment enthalten die Papierstreichfarben vorzugsweise mindestens 5 Gew.-Teile oder mindestens 10 Gew.-Teile des Harnstoffs.

Papierstreichmassen enthalten neben Wasser im allgemeinen Pigmente, ein oder mehrere Bindemittel und optional Hilfsmittel wie z.B. einen oder mehrere Verdicker zur Einstellung der erforderlichen rheologischen Eigenschaften, einen oder mehrere Fluoreszens- oder Phosphoreszensfarbstoffe, insbesondere als optischen Aufheller und weitere Hilfsstoffe, z. B. Füllstoffe, Verlaufshilfsmittel oder sonstige Farbstoffe. Die erfindungsgemäßen Papierstreichfarben enthalten mindestens eines der oben näher beschriebenen, als Bindemittel für Papierstreichfarben geeigneten Polymere mit einer Glasübergangstemperatur Tg von kleiner als 50 °C oder von kleiner als 30 °C.

Die wichtigsten Aufgaben von Bindemitteln in Papierstreichmassen sind, die Pigmente an das Papier und die Pigmente untereinander zu verbinden und teilweise Hohlräume zwischen Pigmentpartikeln aufzufüllen. Auf 100 Gew.-Teile Pigmente verwendet man beispielsweise 1 bis 50 Gew.-Teile, vorzugsweise 1 bis 25 Gew.-Teile oder 5 bis 20 Gew.-Teile eines organischen Bindemittels (fest, d.h. ohne Wasser oder sonstige bei 21 °C, 1 bar flüssige Lösemittel).

Als Bindemittel kann insbesondere ein Gemisch der oben genannten, synthetischen Bindemittel mit der oben genannten Stärke verwendet werden. Hierfür können vorteilhafterweise die erfindungsgemäßen harnstoffhaltigen Bindemitteldispersionen bzw. die oben beschriebenen, harnstoffhaltigen wässrigen Stärkezusammensetzungen eingesetzt werden. Der Anteil der Stärke kann dabei 1 bis 99 Gew.-%, besonders bevorzugt 10 bis 90 Gew.-%, und ganz besonders bevorzugt 30 bis 80 Gew. -%, bezogen auf die Gewichtssumme von synthetischem Bindemittel und Stärke betragen. In einer Ausführungsform enthält die Papierstreichfarbe mindestens 3 Gew.-Teile Stärke, z.B. 3 bis 18 oder 3 bis 12 Gew.-Teile, bezogen auf 100 Gew.-Teile Pigmente.

Die Papierstreichmasse enthält die oben genannten anorganischen Pigmente in einer Menge von mindestens 60 Gew.-%, vorzugsweise mindestens 80 Gew.%, z.B. 80 bis 95 Gew.% oder 80 bis 90 Gew.%, bezogen auf den Gesamtfeststoffgehalt.

Als Verdicker kommen neben synthetischen Polymerisaten, vorzugsweise vernetztes Polyacrylat, auch Verdicker auf natürlicher Basis in Betracht, insbesondere Cellulosen, vorzugsweise Carboxymethylcellulose.

Bevorzugte Papierstreichfarben sind dadurch gekennzeichnet, dass die Pigmente ausgewählt sind aus der Gruppe bestehend aus Calciumsulfat, Calciumaluminatsulfat, Bariumsulfat, Magnesiumcarbonat, Calciumcarbonat, Kieselsäuren, Aluminiumoxide, Aluminiumhydrat, Silikaten, Titandioxid, Zinkoxid, Kaolin, Tonerde, Talkum und Siliziumdioxid und dass die Papierstreichfarben zusätzlich mindestens ein Additiv enthalten, ausgewählt aus der Gruppe bestehend aus Verdickern, weiteren polymeren Bindemitteln, Co-Bindemitteln, optischen Aufhellern, Füllstoffen, Verlaufshilfsmitteln, Dispergatoren, Tensiden, Gleitmitteln (z.B. Calciumstearat und Wachse), Neutralisationsmitteln (z.B. NaOH oder Ammoniumhydroxid) zur pH-Werteinstellung, Entschäumern, Entlüftungsmitteln, Konservierungsmitteln (z.B. Biocide), und Farbstoffen (insbesondere lösliche Farbstoffe). Optische Aufheller sind z.B. Fluoreszenz- oder Phosphoreszensfarbstoffe, insbesondere Stilbene.

Der pH Wert der Papierstreichmasse wird vorzugsweise auf Werte von 6 bis 10, insbesondere 7 bis 9,5 eingestellt.

Gegenstand der Erfindung ist auch mit einer erfindungsgemäßen Papierstreichfarbe beschichtetes Papier oder Karton und ein Verfahren zum Streichen von Papier oder Karton, wobei
- eine oben beschriebne, erfindungsgemäßen Papierstreichfarbe zur Verfügung gestellt wird; und
- die Papierstreichfarbe auf mindestens eine Oberfläche von Papier oder Karton aufgebracht und anschließend getrocknet wird.

Die Papierstreichfarbe wird vorzugsweise auf unbeschichtete Rohpapiere oder unbeschichteten Karton aufgetragen. Die Menge beträgt im allgemeinen 1 bis 50 g, vorzugsweise 5 bis 30 g (fest, d.h. ohne Wasser oder sonstige bei 21 °C, 1 bar flüssige Lösemittel) pro Quadratmeter. Die Beschichtung kann durch übliche Auftragverfahren erfolgen, z.B. mittels Leimpresse, Filmpresse, Bladecoater, Luftbürste, Rakel, Vorhangstreichverfahren (curtain coating) oder Spray-Coater. Je nach Pigmentsystem können die Papierstreichfarben für den Grundstrich und/oder für den Deckstrich verwendet werden.

Durch Verwendung von vergleichsweise hohen Mengen an Harnstoff in Papierstreichfarben und in zur Herstellung von Papierstreichfarben benötigten wässrigen Papierstreichfarbkomponenten können Papierstreichfarben mit besonders hohem Feststoffgehalt hergestellt werden, welche sich aufgrund von geringen Viskositäten bei hoher Scherung gut auf industriellen Papierbeschichtungsanlagen verarbeiten lassen. Beschichtete Papiere zeichnen sich durch eine besonders hohe Glätte aus. Sie sind in den üblichen Druckverfahren, wie Hochdruck, Tiefdruck, Offsetdruck, Digitaldruck, Inkjet-Druck, Flexodruck, Zeitungsdruck, Buchdruck, Sublimationsdruck, Laserdruck, elektrophotographischer Druck oder einer Kombination dieser Druckverfahren gut bedruckbar. Der Einsatz von Harnstoff in Bindemitteldispersionen führt außerdem zu einer verbesserten Calciumionenstabilität. Außerdem ergeben sich für Papierstreichfarben mit hohem Harnstoffgehalt die zusätzlichen Vorteile der Möglichkeit zur Chemikalienreduktion (Bindemittel und Stärke), ohne Qualitätseinbußen.

### Beispiele

Sofern sich aus dem Zusammenhang nichts anderes ergibt, bedeuten die Angaben in Prozent immer Gewichtsprozent. Die Angabe eines Gehalts bezieht sich auf den Gehalt in wässriger Lösung oder Dispersion.

Die Feststoffgehalte werden bestimmt, indem eine definierte Menge der jeweiligen wässrigen Polymerdispersion (ca. 5 g) bei 140 °C in einem Trockenschrank bis zur Gewichtskonstanz getrocknet wird. Es werden jeweils zwei separate Messungen durchgeführt und der Mittelwert gebildet.

### Beispiel 1: Viskosität wässriger Bindemitteldispersionen

Es wurden wässrige Bindemitteldispersionen mit den in Tabelle 1 angegebenen Bestandteilen hergestellt und die Viskosität gemessen (Messmethode Brookfield, 100 rpm, 23 °C ,Spindel Nr.2).

**Tabelle 1: Wässrige Bindemitteldispersionen**

| Nr. | Dispersion | Harnstoffzusatz [Gew.-Teile] | Feststoffgehalt [%] | Viskosität [mPa s] |
|---|---|---|---|---|
| 1 | D1 | - | 54,2 | 387 |
| 2 | D1 | 30 | 65,4 | 108 |
| 3 | D1 | 45 | 69,1 | 83 |
| 4 | D2 | - | 48,9 | 106 |
| 5 | D2 | 30 | 61,5 | 63 |
| 6 | D2 | 50 | 66,3 | 73 |
| 7 | D3 | - | 50,5 | 116 |
| 8 | D3 | 30 | 62,2 | 74 |
| 9 | D3 | 50 | 67,2 | 63 |
| 10 | D4 | - | 48,8 | 122 |
| 11 | D4 | 30 | 60,6 | 71 |
| 12 | D4 | 50 | 64,4 | 56 |
| 13 | D5 | - | 49 | 74 |
| 14 | D5 | 30 | 61,3 | 52 |
| 15 | D5 | 50 | 66,3 | 47 |
| 16 | D6 | - | 49,6 | 230 |
| 17 | D6 | 30 | 62 | 91 |
| 18 | D6 | 50 | 64,8 | 71 |
| 19 | D7 | - | 50,8 | 266 |
| 20 | D7 | 30 | 61,6 | 109 |
| 21 | D7 | 50 | 67,3 | 86 |

| | | | | |
|---|---|---|---|---|
| D1: 55%ige Dispersion aus 60% Styrol / 40% Butadien D2: 50%ige Dispersion aus 45% Styrol / 45% Butadien / 10% Acrylnitril D3: 50%ige Dispersion aus 60% Styrol / 30% Butadien / 10% abgebauter Stärke D4: 50%ige Dispersion aus 50% Styrol / 50% n-Butylacrylat D5: 50%ige Dispersion aus 50% Vinylacetat / 50% n-Butylacrylat D6: 50%ige Dispersion aus 10% Styrol / 80% n-Butylacrylat / 10% Acrylnitril D7: 50%ige Dispersion aus 45% Styrol / 45% n-Butylacrylat / 10% abgebauter Stärke | | | | |

Für alle Dispersionstypen konnte bei Harnstoffzusatz trotz deutlicher Erhöhung des Feststoffgehalts eine deutliche Reduzierung der Viskosität erreicht werden.

### Beispiel 2: Viskosität wässriger Pigmentaufschlämmungen

Es wurden wässrige Pigmentaufschlämmungen mit den in Tabelle 2 angegebenen Bestandteilen hergestellt und die Viskosität gemessen (Messmethode Brookfield, 100 rpm, 23 °C ,Spindel Nr.2).

**Tabelle 2: Wässrige Pigmentaufschlämmungen**

| Nr. | Pigment | Harnstoffzusatz [Gew.-Teile] | Feststoffgehalt [%] | Viskosität [mPa s] |
|---|---|---|---|---|
| 1 | Hydrocarb 60 GU | - | 77,3 | 195 |
| 2 | Hydrocarb 60 GU | 1 | 77,5 | 170 |
| 3 | Hydrocarb 60 GU | 2 | 77,6 | 159 |
| 4 | Hydrocarb 60 GU | 5 | 78,1 | 135 |
| 5 | Hydrocarb 60 GU | 10 | 79,1 | 109 |
| 6 | Hydrocarb 60 GU | 20 | 80,3 | 89 |
| 7 | Hydrocarb 90 GU | - | 78 | 417 |
| 8 | Hydrocarb 90 GU | 1 | 78,1 | 323 |
| 9 | Hydrocarb 90 GU | 2 | 78,2 | 273 |
| 10 | Hydrocarb 90 GU | 5 | 78,6 | 201 |
| 11 | Hydrocarb 90 GU | 10 | 79,8 | 143 |
| 12 | Hydrocarb 90 GU | 20 | 80,2 | 110 |
| 13 | Hydrocarb 95 ME | - | 77,2 | 872 |
| 14 | Hydrocarb 95 ME | 1 | 77,3 | 612 |
| 15 | Hydrocarb 95 ME | 2 | 77,4 | 497 |
| 16 | Hydrocarb 95 ME | 5 | 78,1 | 311 |
| 17 | Hydrocarb 95 ME | 10 | 79,0 | 222 |
| 18 | Hydrocarb 95 ME | 20 | 80,1 | 212 |
| 19 | Covercarb 60 ME | - | 71,9 | 374 |
| 20 | Covercarb 60 ME | 1 | 72,2 | 285 |
| 21 | Covercarb 60 ME | 2 | 72,5 | 268 |
| 22 | Covercarb 60 ME | 5 | 72,8 | 218 |
| 23 | Covercarb 60 ME | 10 | 73,3 | 178 |
| 24 | Covercarb 60 ME | 20 | 75,8 | 153 |
| 25 | Covercarb 60 ME | 30 | 77,3 | 134 |
| 26 | Covercarb 75 ME | - | 71,7 | 593 |
| 27 | Covercarb 75 ME | 1 | 71,7 | 466 |
| 28 | Covercarb 75 ME | 2 | 71,8 | 414 |
| 29 | Covercarb 75 ME | 5 | 72,2 | 283 |
| 30 | Covercarb 75 ME | 10 | 72,3 | 198 |
| 31 | Covercarb 75 ME | 20 | 74,3 | 122 |
| 32 | Covercarb 75 ME | 30 | 76,4 | 93 |
| 33 | Hydragloss 90 | - | 72,6 | 410 |
| 34 | Hydragloss 90 | 1 | 72,6 | 314 |
| 35 | Hydragloss 90 | 2 | 72,9 | 263 |
| 36 | Hydragloss 90 | 5 | 73,5 | 183 |
| 37 | Hydragloss 90 | 10 | 74 | 129 |
| 38 | Hydragloss 90 | 20 | 75,7 | 108 |
| 39 | Hydragloss 90 | 30 | 77,6 | 86 |
| 40 | Capim SP | - | 66,7 | 160 |
| 41 | Capim SP | 1 | 67,2 | 161 |
| 42 | Capim SP | 2 | 67,5 | 138 |
| 43 | Capim SP | 5 | 68,2 | 118 |
| 44 | Capim SP | 10 | 68,7 | 94 |
| 45 | Capim SP | 20 | 71,9 | 74 |
| 46 | Capim SP | 30 | 72,4 | 64 |

| | | | | |
|---|---|---|---|---|
| Hydrocarb 60 GU: natürliches CaCO3; 60% < 2µm Hydrocarb 90 GU: natürliches CaCO3; 90% < 2µm Hydrocarb 95 ME: natürliches CaCO3; 95% < 2µm Covercarb 60 ME: natürliches CaCO3; 60% < 1µm; enge Korngrößenverteilung Covercarb 75 ME: natürliches CaCO3; 75% < 1µm; enge Korngrößenverteilung Hydragloss 90: Kaolin fein; 96-100% < 2µm Capim SP: Kaolin; 90% < 2µm | | | | |

Für alle Pigmenttypen konnte bei Harnstoffzusatz trotz deutlicher Erhöhung des Feststoffgehalts eine deutliche Reduzierung der Viskosität erreicht werden.

### Beispiel 3: Viskosität wässriger Stärkezusammensetzungen

Es wurden wässrige Stärkezusammensetzungen mit den in Tabelle 3 angegebenen Bestandteilen hergestellt und die Viskosität gemessen (Messmethode Brookfield, 100 rpm, 23 °C ,Spindel Nr. 4 bzw. 5, abhängig von der Viskosität).

Als Stärke wurde Cargill C-Film 7311 verwendet. Die Stärke wurde im Wasserbad bei 95 °C 30 Minuten lang gekocht. Die Harnstoffzugabe erfolgte nach dem Kochen.

**Tabelle 3: Wässrige Stärkezusammensetzungen**

| Nr. | Stärke | Harnstoffzusatz [Gew.-Teile] | Feststoffgehalt [%] | Viskosität [mPa s] | Temperatur [°C] |
|---|---|---|---|---|---|
| 1 | C-Film 7311 | 0 | 31,8 | 456 | 81,2 |
| 2 | C-Film 7311 | 0 | 41,2 | 3480 | 75,2 |
| 3 | C-Film 7311 | 5 | 40,8 | 2230 | 74,8 |
| 4 | C-Film 7311 | 10 | 40,4 | 1980 | 70,3 |
| 5 | C-Film 7311 | 20 | 39,7 | 1060 | 71,3 |

| | | | | | |
|---|---|---|---|---|---|
| C-Film 7311: Maisstärke | | | | | |

Bei Verwendung von Harnstoff können Stärkezubereitungen erhalten, welche gegenüber Zusammensetzungen mit vergleichbarem Feststoffgehalt eine verringerte Viskosität aufweisen.

### Beispiel 4: Calcium-Ionenstabilität wässriger Bindemitteldispersionen

Es wurden wässrige Bindemitteldispersionen mit den in Tabelle 4 angegebenen Bestandteilen hergestellt und die Calcium-Ionenstabilität gemessen.

Zur Messung der Calcium-Ionenstabilität werden 90 g (bezogen auf Feststoff) der zu untersuchenden Dispersion auf 200 g mit destilliertem Wasser verdünnt. 200 g dieser verdünnten Dispersion werden dann in einem Becherglas auf einen Magnetrührer gestellt, ein Rührstäbchen wird eingelegt und die Rührgeschwindigkeit so eingestellt, dass der entstandene ausgeprägte Rührkegel nicht den Boden des Becherglases erreicht. Nun wird aus einer Bürette langsam eine CaCl₂-Lösung (10 %ige Lösung von CaCl₂ in Wasser) zugesetzt. Wenn man am Glas die ersten Flocken beobachtet, wird der Verbrauch der Titrationslösung abgelesen. Die Titration wird dann fortgesetzt. Wenn der Rührkegel sich schließt, wird wieder der Verbrauch der Titrationslösung abgelesen. Messergebnisse sind der Titrationsverbrauch der CaCl₂-Lösung bis zur ersten Flockenbildung sowie der Titrationsverbrauch bis zum Schließen des Rührkegels (Instabilität der Dispersion). Die Ergebnisse sind in Tabelle 4 zusammengefasst.

**Tabelle 4 Ca-Ionenstabilität von wässrigen Bindemitteldispersionen**

| | 1 | 2 | 3 | 4 | 5 | 6 |
|---|---|---|---|---|---|---|
| Dispersion D8 | 100 | 90 | | | | |
| Dispersion D9 | | | 100 | 90 | | |
| Dispersion D10 | | | | | 100 | 90 |
| Harnstoff | | 10 | | 10 | | 10 |
| Feststoffgehalt | 49,3 | 53,7 | 50,4 | 55,0 | 49,3 | 53,8 |
| Ca-Stabilität (erste Flockenbildung) | 0,2 | 0,6 | 0,2 | >50 | 0,2 | 0,6 |
| Ca-Stabilität (Instabilität) | 19,4 | 30,2 | 24,6 | > 50 | 14,8 | 24,9 |

D8: 50%ige Dispersion aus 45% Styrol / 45% Butadien / 10% Acrylnitril
D9: 50%ige Dispersion aus 60% Styrol / 40% Butadien
D10: 50%ige Dispersion aus 45% Styrol / 45% Butadien / 7% Acrylnitril / 3% abgebaute Stärke

Durch Harnstoffzusatz kann die Ca-Ionenstabilität der jeweiligen Bindemitteldispersion deutlich verbessert werden.

### Beispiel 5: Glätte von gestrichenem Papier

Es wurden wässrige Papierstreichfarben mit den in Tabelle 5 angegebenen Bestandteilen hergestellt.

Die Zubereitung der Streichfarbe erfolgt in einem Rühraggregat, in das die einzelnen Komponenten nacheinander zugeführt werden. Die Pigmente werden in vordispergierter Form (slurry) zugegeben. Die anderen Komponenten werden nach den Pigmenten zugegeben, wobei die Reihenfolge der Reihenfolge im angegebenen Streichfarbenrezept entspricht. Die Einstellung des Endfeststoffgehalts erfolgt durch die Zugabe von Wasser.

**Tabelle 5: Zusammensetzungen der getesteten Streichfarben**

| | | | |
|---|---|---|---|
| Streichfarbe | 1 | 2 | 3 |
| Pigment | 100 | 100 | 100 |
| Binder | 10 | 10 | 10 |
| Verdicker | 1 | 1 | 1 |
| Harnstoff | 0 | 4 | 10 |
| Ca-Stearat | 0,1 | 0,1 | 0,1 |

Pigment: natürliches Ca-Carbonat, Teilchengröße 60% < 2µm

Die Streichfarben werden bei einer Geschwindigkeit von 1000 m/min mit einem Strichgewicht von 12 g/m² mit Stiffblademodus (Auftragswalze mit Bladeegalisierung) auf holzfreiem Papier aufgetragen.

Die Glätte des gestrichenen Papiers wird mit einem PPS (Parker Print Surf) Rauhigkeitsmessgerät L&W PPS-Tester SE165 gemessen. Die Ergebnisse sind in Tabelle 6 zusammengefasst.

**Tabelle 6 Messergebnisse Glätte von gestrichenem Papier**

| Streichfarbe | Feststoffgehalt | Harnstoffgehalt | Glätte [µm] |
|---|---|---|---|
| 1 | 68% | 0 | 3,86 |
| 2 | 75% | 4 | 3,53 |
| 3 | 81% | 10 | 3,31 |

Die Messungen zeigen, dass bei Erhöhung des Harnstoffgehaltes die Glätte des gestrichenen Papiers deutlich ansteigt (bzw. die Rauhigkeit deutlich abnimmt).

## Patentansprüche

1. Wässrige Zusammensetzung in Form einer wässrigen Papierstreichfarben mit einem Feststoffgehalt von mindestens 72 Gew.-%, enthaltend
- mindestens ein als Bindemittel für Papierstreichfarben geeignetes Polymer mit einer Glasübergangstemperatur Tg von kleiner als 50 °C,
- mindestens 60 Gew.-% anorganische Pigmente bezogen auf den Gesamtfeststoffgehalt,
- mindestens 5 Gew.-Teile Harnstoff, bezogen auf 100 Gew.-Teile Pigment und optional weitere Additive.

2. Zusammensetzung gemäß Anspruch 1 in der Form einer Papierstreichfarbe, **dadurch gekennzeichnet, dass** das Bindemittel ein Polymerisat ist, welches herstellbar ist durch radikalisch initiierte Emulsionspolymerisation aus einem oder mehreren ethylenisch ungesättigten, radikalisch polymerisierbaren Monomeren, wobei die ethylenisch ungesättigten, radikalisch polymerisierbaren Monomeren ausgewählt sind aus der Gruppe bestehend aus vinylaromatischen Verbindungen, konjugierten aliphatischen Dienen, ethylenisch ungesättigten Säuren, ethylenisch ungesättigten Carbonsäureamiden, ethylenisch ungesättigten Carbonsäurenitrilen, Vinylestern von gesättigten C₁- bis C₂₀-Car-bonsäuren, Estern der Acrylsäure oder der Methacrylsäure mit einwertigen C₁- bis C₂₀-Alko-holen, Allylestern gesättigter Carbonsäuren, Vinylethern, Vinylketonen, Dialkylestern ethylenisch ungesättigter Dicarbonsäuren, N-Vinylpyrrolidon, N-Vinylpyrrolidin, N-Vinylformamid, N,N-Dialkylaminoalkylacrylamiden, N,N-Dialkylaminoalkylmethacrylamiden, N,N-Dialkyl-aminoalkylacrylaten, N,N-Dialkylaminoalkylmethacrylaten, Vinylhalogeniden, aliphatischen Kohlenwasserstoffen mit 2 bis 8 C Atomen und ein oder zwei Doppelbindungen oder Mischungen dieser Monomeren.

3. Zusammensetzung gemäß einem der vorhergehenden Ansprüche in der Form einer Papierstreichfarbe, **dadurch gekennzeichnet, dass** das Bindemittel ausgewählt ist aus
(a) Copolymeren aus (a1) 19,9 bis 80 Gew.-Teile mindestens einer vinylaromatischen Verbindung, (a2) 19,9 bis 80 Gew.-Teile mindestens eines konjugierten aliphatischen Diens, (a3) 0,1 bis 10 Gew.-Teile mindestens einer ethylenisch ungesättigten Säure, und (a4) 0 bis 20 Gew.-Teile mindestens eines anderen monoethylenisch ungesättigten Monomeren, wobei die Summe der Gew.-Teile der Monomeren (a1) bis (a4) 100 beträgt
(b) Copolymeren aus (b1) 19,9 bis 80 Gew.-Teilen mindestens einer vinylaromatischen Verbindung, (b2) 19,9 bis 80 Gew.-Teilen mindestens eines Acrylatmonomers ausgewählt aus C1- bis C10-Alkylacrylaten und C1- bis C10-Alkylmethacrylaten, (b3) 0,1 bis 10 Gew.-Teilen mindestens einer ethylenisch ungesättigten Säure und (b4) 0 bis 20 Gew.-Teile mindestens eines anderen monoethylenisch ungesättigten Monomeren, wobei die Summe der Gew.-Teile der Monomeren (b1) bis (b4) 100 beträgt,
(c) Copolymeren aus Vinylacetat und mindestens einem (Meth)acrylatmonomer, ausgewählt aus C1- bis C10-Alkylacrylaten und C1- bis C10-Alkylmethacrylaten und
(d) Ethylen/Vinylacetat Copolymeren.

4. Zusammensetzung in der Form einer Papierstreichfarbe gemäß einem der vorhergehenden Ansprüche, **dadurch gekennzeichnet, dass** das Bindemittel ein Polymerisat ist, welches zu mindestens 60 Gew. % aus Butadien oder Mischungen von Butadien und Styrol oder zu mindestens 60 Gew. % aus C1 bis C20 Alkyl(meth)acrylaten oder Mischungen von C1 bis C20 Alkyl(meth)acrylaten und Styrol aufgebaut ist.

5. Zusammensetzung gemäß einem der vorhergehenden Ansprüche in der Form einer Papierstreichfarbe, **dadurch gekennzeichnet, dass** zur Herstellung des Bindemittels als Monomere
(A1) 19,8 bis 80 Gew.-Teile mindestens einer vinylaromatischen Verbindung,
(B1) 19,8 bis 80 Gew.-Teile mindestens eines konjugierten aliphatischen Diens,
(C1) 0,1 bis 15 Gew.-Teile mindestens einer ethylenisch ungesättigten Säure und
(D1) 0 bis 20 Gew.-Teile mindestens eines weiteren, von den Monomeren (A1) bis (C1) verschiedenen monoethylenisch ungesättigten Monomeren;
oder
(A2) 19,8 bis 80 Gew.-Teile mindestens einer vinylaromatischen Verbindung,
(B2) 19,8 bis 80 Gew.-Teile mindestens eines Monomeren ausgewählt aus C1- bis C18-Alkylestern der Acrylsäure und C1- bis C18-Alkylestern der Methacrylsäure,
(C2) 0,1 bis 15 Gew.-Teile mindestens einer ethylenisch ungesättigten Säure und
(D2) 0 bis 20 Gew.-Teile mindestens eines weiteren, von den Monomeren (A2) bis (C2) verschiedenen monoethylenisch ungesättigten Monomeren
eingesetzt werden, wobei die Summe der Gew.-Teile der Monomeren (A1) bis (D1) bzw. (A2) bis (D2) jeweils 100 beträgt.

6. Zusammensetzung gemäß dem vorhergehenden Anspruch, **dadurch gekennzeichnet, dass** die weiteren Monomeren (D1) und (D2) in Mengen von jeweils 0,1-15 Gew.-Teilen eingesetzt werden; die vinylaromatische Verbindung ausgewählt ist aus Styrol, Methylstyrol und deren Gemisch; das konjugierte aliphatische Dien ausgewählt ist aus 1,3-Butadien, Isopren und deren Gemisch; und die ethylenisch ungesättigte Säure ausgewählt ist aus einer oder mehrerer Verbindungen der Gruppe bestehend aus Acrylsäure, Methacrylsäure, Itaconsäure, Maleinsäure, Fumarsäure, Crotonsäure, Vinylessigsäure, Vinylmilchsäure, Vinylsulfonsäure, Styrolsulfonsäure, Acrylamidomethylpropansulfonsäure, Sulfopropylacrylat, Sulfopropylmethacrylat, Vinylphosphonsäure und Salzen dieser Säuren.

7. Zusammensetzung gemäß einem der vorhergehenden Ansprüche in der Form einer Papierstreichfarbe, **dadurch gekennzeichnet, dass** die Pigmente ausgewählt sind aus der Gruppe bestehend aus Calciumsulfat, Calciumaluminatsulfat, Bariumsulfat, Magnesiumcarbonat, Calciumcarbonat, Kieselsäuren, Aluminiumoxide, Aluminiumhydrat, Silikaten, Titandioxid, Zinkoxid, Kaolin, Tonerde, Talkum und Siliziumdioxid und zusätzlich mindestens ein Additiv enthält, ausgewählt aus der Gruppe bestehend aus Verdickern, weiteren polymeren Bindemitteln, Co-Bindemitteln, optischen Aufhellern, Füllstoffen, Verlaufshilfsmitteln, Dispergatoren, Tensiden, Gleitmitteln, Neutralisationsmitteln, Entschäumern, Entlüftungsmitteln, Konservierungsmitteln und Farbstoffen.

8. Zusammensetzung gemäß einem der vorhergehenden Ansprüche in der Form einer Papierstreichfarbe, **dadurch gekennzeichnet, dass** der Gehalt des Harnstoffs mindestens 10 Gew.-Teilen, bezogen auf 100 Gew.-Teile Pigment, beträgt.

9. Verfahren zum Streichen von Papier oder Karton, wobei
- eine Papierstreichfarbe gemäß einem der Ansprüche 1 bis 8 zur Verfügung gestellt wird; und
- die Papierstreichfarbe auf mindestens eine Oberfläche von Papier oder Karton aufgebracht und anschließend getrocknet wird.

10. Mit einer Papierstreichfarbe gemäß einem der Ansprüche 1 bis 8 beschichtetes Papier oder Karton.

## Claims

1. An aqueous composition in the form of an aqueous papercoating slip having a solids content of at least 72% by weight, comprising
- one or more than one polymer useful as binder for papercoating slips and having a glass transition temperature Tg of less than 50°C,
- at least 60% by weight of inorganic pigments, based on the total solids content,
- at least 5 parts by weight of urea, based on 100 parts by weight of pigment, and optionally further additives.

2. The composition according to claim 1 in the form of a papercoating slip, wherein the binder is a chain growth addition polymer obtainable by free-radically initiated emulsion polymerization of one or more ethylenically unsaturated, free-radically polymerizable monomers, wherein the ethylenically unsaturated, free-radically polymerizable monomers are selected from the group consisting of vinylaromatic compounds, conjugated aliphatic dienes, ethylenically unsaturated acids, ethylenically unsaturated carboxamides, ethylenically unsaturated carbonitriles, vinyl esters of saturated C₁-to C₂₀-carboxylic acids, esters of acrylic acid or methacrylic acid with monohydric C₁- to C₂₀-alcohols, allyl esters of saturated carboxylic acids, vinyl ethers, vinyl ketones, dialkyl esters of ethylenically unsaturated dicarboxylic acids, N-vinylpyrrolidone, N-vinylpyrrolidine, N-vinylformamide, N,N-dialkylaminoalkylacrylamides, N,N-dialkylaminoalkylmethacrylamides, N,N-dialkylaminoalkyl acrylates, N,N-dialkylaminoalkyl methacrylates, vinyl halides, aliphatic hydrocarbons having 2 to 8 carbon atoms and one or two double bonds, or mixtures thereof.

3. The composition according to either of the preceding claims in the form of a papercoating slip, wherein the binder is selected from
(a) copolymers formed from (a1) 19.9 to 80 parts by weight of one or more than one vinylaromatic compound, (a2) 19.9 to 80 parts by weight of one or more than one conjugated aliphatic diene, (a3) 0.1 to 10 parts by weight of one or more than one ethylenically unsaturated acid, and (a4) 0 to 20 parts by weight of one or more than one other monoethylenically unsaturated monomer, wherein the sum total of parts by weight of monomers (a1) to (a4) is 100,
(b) copolymers formed from (b1) 19.9 to 80 parts by weight of one or more than one vinylaromatic compound, (b2) 19.9 to 80 parts by weight of one or more than one acrylate monomer selected from C1- to C10-alkyl acrylates and C1- to C10-alkyl methacrylates, (b3) 0.1 to 10 parts by weight of one or more than one ethylenically unsaturated acid, and (b4) 0 to 20 parts by weight of one or more than one other monoethylenically unsaturated monomer, wherein the sum total of parts by weight of monomers (b1) to (b4) is 100,
(c) copolymers formed from vinyl acetate and one or more than one (meth)acrylate monomer selected from C1- to C10-alkyl acrylates and C1- to C10-alkyl methacrylates, and
(d) ethylene-vinyl acetate copolymers.

4. The composition in the form of a papercoating slip according to any preceding claim, wherein the binder is a chain growth addition polymer constructed of butadiene or mixtures of butadiene and styrene to an extent of at least 60% by weight or of C1 to C20 alkyl (meth)acrylates or mixtures of C1 to C20 alkyl (meth)acrylates and styrene to an extent of at least 60% by weight.

5. The composition according to any preceding claim in the form of a papercoating slip, wherein the binder is prepared utilizing as monomers
(A1) 19.8 to 80 parts by weight of at least one vinylaromatic compound,
(B1) 19.8 to 80 parts by weight of at least one conjugated aliphatic diene,
(C1) 0.1 to 15 parts by weight of at least one ethylenically unsaturated acid and
(D1) 0 to 20 parts by weight of at least one further monoethylenically unsaturated monomer other than the monomers (A1) to (C1);
or
(A2) 19.8 to 80 parts by weight of at least one vinylaromatic compound,
(B2) 19.8 to 80 parts by weight of at least one monomer selected from C1 to C18 alkyl esters of acrylic acid and C1 to C18 alkyl esters of methacrylic acid,
(C2) 0.1 to 15 parts by weight of at least one ethylenically unsaturated acid and
(D2) 0 to 20 parts by weight of at least one further monoethylenically unsaturated monomer other than the monomers (A2) to (C2),
wherein the sum total of the parts by weight of the monomers (A1) to (D1) or (A2) to (D2) is in each case 100.

6. The composition according to the preceding claim wherein the further monomers (D1) and (D2) are each used in amounts of 0.1-15 parts by weight; the vinylaromatic compound is selected from styrene, methylstyrene and their mixture; the conjugated aliphatic diene is selected from 1,3-butadiene, isoprene and their mixture; and the ethylenically unsaturated acid is selected from one or more compounds of the group consisting of acrylic acid, methacrylic acid, itaconic acid, maleic acid, fumaric acid, crotonic acid, vinylacetic acid, vinyllactic acid, vinylsulfonic acid, styrenesulfonic acid, acrylamidomethylpropanesulfonic acid, sulfopropyl acrylate, sulfopropyl methacrylate, vinylphosphonic acid and salts thereof.

7. The composition according to any preceding claim in the form of a papercoating slip, wherein the pigments are selected from the group consisting of calcium sulfate, calcium aluminate sulfate, barium sulfate, magnesium carbonate, calcium carbonate, silicas, aluminas, aluminum hydrate, silicates, titanium dioxide, zinc oxide, kaolin, argillaceous earth, talc and silicon dioxide, and additionally comprises at least one additive selected from the group consisting of thickeners, further polymeric binders, co-binders, optical brighteners, fillers, flow control agents, dispersants, surfactants, slip agents, neutralizing agents, defoamers, deaerators, preservatives and dyes.

8. The composition according to any preceding claim in the form of a papercoating slip, wherein the urea content is at least 10 parts by weight, based on 100 parts by weight of pigment.

9. A process for coating paper or card, which comprises
- providing a papercoating slip according to any one of claims 1 to 8; and
- the papercoating slip being applied to one or more than one surface of paper or card and then dried.

10. Paper or card coated with a papercoating slip according to any one of claims 1 to 8.

## Revendications

1. Composition aqueuse sous la forme d'un lait aqueux de couchage de papier ayant une teneur en solides d'au moins 72 % en poids, contenant :
- au moins un polymère approprié en tant que liant pour laits de couchage de papier ayant une température de transition vitreuse Tg de moins de 50 °C,
- au moins 60 % en poids de pigments inorganiques par rapport à la teneur totale en solides,
- au moins 5 parties en poids d'urée, par rapport à 100 parties en poids de pigment et éventuellement d'additifs supplémentaires.

2. Composition selon la revendication 1 sous la forme d'un lait de couchage de papier, **caractérisée en ce que** le liant est un polymère, qui peut être fabriqué par polymérisation en émulsion initiée radicalairement à partir d'un ou de plusieurs monomères éthyléniquement insaturés, polymérisables radicalairement, les monomères éthyléniquement insaturés, polymérisables radicalairement, étant choisis dans le groupe constitué par les composés aromatiques de vinyle, les diènes aliphatiques conjugués, les acides éthyléniquement insaturés, les amides d'acides carboxyliques éthyléniquement insaturés, les nitriles d'acides carboxyliques éthyléniquement insaturés, les esters de vinyle d'acides carboxyliques en C₁ à C₂₀ saturés, les esters de l'acide acrylique ou de l'acide méthacrylique avec des alcools en C₁ à C₂₀ monovalents, les esters allyliques d'acides carboxyliques saturés, les éthers de vinyle, les vinylcétones, les esters dialkyliques d'acides dicarboxyliques éthyléniquement insaturés, la N-vinylpyrrolidone, la N-vinylpyrrolidine, le N-vinylformamide, les N,N-dialkylaminoalkylacrylamides, les N,N-dialkylaminoalkylméthacrylamiden, les acrylates de N,N-dialkylaminoalkyle, les méthacrylates de N,N-dialkylaminoalkyle, les halogénures de vinyle, les hydrocarbures aliphatiques contenant 2 à 8 atomes C et une ou deux doubles liaisons ou les mélanges de ces monomères.

3. Composition selon l'une quelconque des revendications précédentes sous la forme d'un lait de couchage de papier, **caractérisée en ce que** le liant est choisi parmi :
(a) les copolymères de (a1) 19,9 à 80 parties en poids d'au moins un composé aromatique de vinyle, (a2) 19,9 à 80 parties en poids d'au moins un diène aliphatique conjugué, (a3) 0,1 à 10 parties en poids d'au moins un acide éthyléniquement insaturé, et (a4) 0 à 20 parties en poids d'au moins un autre monomère monoéthyléniquement insaturé, la somme des parties en poids des monomères (a1) à (a4) étant de 100,
(b) les copolymères de (b1) 19,9 à 80 parties en poids d'au moins un composé aromatique de vinyle, (b2) 19,9 à 80 parties en poids d'au moins un monomère acrylate choisi parmi les acrylates d'alkyle en C1 à C10 et les méthacrylates d'alkyle en C1 à C10, (b3) 0,1 à 10 parties en poids d'au moins un acide éthyléniquement insaturé et (b4) 0 à 20 parties en poids d'au moins un autre monomère monoéthyléniquement insaturé, la somme des parties en poids des monomères (b1) à (b4) étant de 100,
(c) les copolymères d'acétate de vinyle et d'au moins un monomère (méth)acrylate, choisi parmi les acrylates d'alkyle en C1 à C10 et les méthacrylates d'alkyle en C1 à C10, et
(d) les copolymères d'éthylène/acétate de vinyle.

4. Composition sous la forme d'un lait de couchage de papier selon l'une quelconque des revendications précédentes, **caractérisée en ce que** le liant est un polymère, qui est formé à hauteur d'au moins 60 % en poids à partir de butadiène ou de mélanges de butadiène et de styrène ou à hauteur d'au moins 60 % en poids à partir de (méth)acrylates d'alkyle en C1 à C20 ou de mélanges de (méth)acrylates d'alkyle en C1 à C20 et de styrène.

5. Composition selon l'une quelconque des revendications précédentes sous la forme d'un lait de couchage de papier, **caractérisée en ce que**, pour la fabrication du liant,
(A1) 19,8 à 80 parties en poids d'au moins un composé aromatique de vinyle,
(B1) 19,8 à 80 parties en poids d'au moins un diène aliphatique conjugué,
(C1) 0,1 à 15 parties en poids d'au moins un acide éthyléniquement insaturé et
(D1) 0 à 20 parties en poids d'au moins un monomère monoéthyléniquement insaturé supplémentaire, différent des monomères (A1) à (C1) ;
ou
(A2) 19,8 à 80 parties en poids d'au moins un composé aromatique de vinyle,
(B2) 19,8 à 80 parties en poids d'au moins un monomère choisi parmi les esters alkyliques en C1 à C18 de l'acide acrylique et les esters alkyliques en C1 à C18 de l'acide méthacrylique,
(C2) 0,1 à 15 parties en poids d'au moins un acide éthyléniquement insaturé, et
(D2) 0 à 20 parties en poids d'au moins un monomère monoéthyléniquement insaturé supplémentaire, différent des monomères (A2) à (C2),
sont utilisés en tant que monomères, la somme des parties en poids des monomères (A1) à (D1) ou (A2) à (D2) étant à chaque fois de 100.

6. Composition selon la revendication précédente, **caractérisée en ce que** les monomères supplémentaires (D1) et (D2) sont utilisés en quantités respectives de 0,1 à 15 parties en poids ; le composé aromatique de vinyle est choisi parmi le styrène, le méthylstyrène et leur mélange ; le diène aliphatique conjugué est choisi parmi le 1,3-butadiène, l'isoprène et leur mélange ; et l'acide éthyléniquement insaturé est choisi parmi un ou plusieurs composés du groupe constitué par l'acide acrylique, l'acide méthacrylique, l'acide itaconique, l'acide maléique, l'acide fumarique, l'acide crotonique, l'acide vinylacétique, l'acide vinyllactique, l'acide vinylsulfonique, l'acide styrène-sulfonique, l'acide acrylamidométhylpropanesulfonique, l'acrylate de sulfopropyle, le méthacrylate de sulfopropuyle, l'acide vinylphosphonique et les sels de ces acides.

7. Composition selon l'une quelconque des revendications précédentes sous la forme d'un lait de couchage de papier, **caractérisée en ce que** les pigments sont choisis dans le groupe constitué par le sulfate de calcium, l'aluminate-sulfate de calcium, le sulfate de baryum, le carbonate de magnésium, le carbonate de calcium, les silices, les oxydes d'aluminium, l'hydrate d'aluminium, les silicates, le dioxyde de titane, l'oxyde de zinc, le kaolin, les alumines, le talc et le dioxyde de silicium et contient en outre au moins un additif, choisi dans le groupe constitué par les épaississants, les liants polymères supplémentaires, les co-liants, les azurants optiques, les charges, les adjuvants de nivellement, les dispersants, les tensioactifs, les lubrifiants, les agents neutralisants, les agents antimousses, les agents d'aération, les agents conservateurs et les colorants.

8. Composition selon l'une quelconque des revendications précédentes sous la forme d'un lait de couchage de papier, **caractérisée en ce que** la teneur de l'urée est d'au moins 10 parties en poids, par rapport à 100 parties en poids de pigment.

9. Procédé de couchage de papier ou de carton, dans lequel
- un lait de couchage de papier selon l'une quelconque des revendications 1 à 8 est mis à disposition ; et
- le lait de couchage de papier est appliqué sur au moins une surface de papier ou de carton, puis séché.

10. Papier ou carton revêtu avec un lait de couchage de papier selon l'une quelconque des revendications 1 à 8.
